# EUROPÄISCHE PATENTSCHRIFT

(11) **EP 0 101 676 B1**
(45) Veröffentlichungstag und Bekanntmachung des Hinweises auf die Patenterteilung: **26.02.1986**
(21) Anmeldenummer: 83890137.9
(22) Anmeldetag: 26.08.1983
(51) Int. Cl.: A43B 13/40

(54) **Brandsohle für Schuhe und Verfahren zur Herstellung derselben**
Shoe insole and method of making the same
Semelle intérieure de chaussure et son procédé de fabrication

(30) Priorität: 27.08.1982 DE 3231971
(43) Veröffentlichungstag der Anmeldung: 29.02.1984
(73) Patentinhaber: J. H. Benecke AG, D-30419 Hannover (DE)
(72) Erfinder: Schaefer, Helmut, I-83013 Mercogliano (IT)
(74) Vertreter: Boeckmann, Peter, Dipl.-Ing.

## Beschreibung

Die Erfindung betrifft eine Brandsohle für Schuhe, insbesondere für solche, bei welchen nach der Verbindung der Brandsohle mit dem Schuhoberteil, beispielsweise durch eine Naht, ein die Laufsohle und/oder das Fußbett bildender Körper aus Polyurethan an die Unterseite der Brandsohle angeschäumt wird, die aus einem, vorzugsweise aus synthetischen Fasern bestehenden, Vlies, einem Binder und aus Füllstoffen gebildet ist. Ferner betrifft die Erfindung ein Verfahren zur Herstellung einer solchen Brandsohle.

Es sind bereits Schuhe der sogenannten "California-Machart" bekannt, bei welchen die Herstellung derart erfolgt, daß zunächst eine Brandsohle aus textilem oder synthetischem Material mit dem Schuhoberteil, beispielsweise durch eine Naht, verbunden wird, worauf die Brandsohle mit dem damit verbundenen Schuhoberteil auf einen Leisten aufgespannt und in eine Form eingesetzt werden, und daß in diese Form polyurethanbildendes Material eingefüllt wird, welches an die Unterseite der Brandsohle anschäumt und einen Polyurethankörper bildet, der die Laufsohle und/oder das Fußbett bildet. Um zu vermeiden, daß das polyurethanbildende Material beim Schäumvorgang durch die Brandsohle hindurchdringt und sich dann mit dem Leisten verbindet, ist es erforderlich, die Brandsohle mit einem aushärtbaren Binder zu imprägnieren, damit die zwischen den Fasern, Fäden od.dgl. vorhandenen Zwischenräume im Brandsohlenmaterial geschlossen werden und ein Hindurchtreten des Polyurethanschaumes verhindert wird. Dadurch wird aber die Brandsohle derart verfestigt, daß sie starr und unnachgiebig wird, ao daß eine elastische Abstützung des Fußes trotz der Verwendung von elastischem, nachgiebigem Polyurethanschaum für das Fußbett und/oder die Laufsohle in unzureichender Weise erfolgt. Die elastischen Eigenschaften des Polyurethanschaumes werden nämlich durch die starre, unnachgiebige Brandsohle in unerwünschter Weise größtenteils unwirksam gemacht.

Ein weiterer Nachteil der bekannten Brandsohlen besteht darin, daß das Annähen des Schuhoberteiles an die durch den Binder verfestigte, starre und harte Brandsohle schwierig durchzuführen ist und häufig zu Verletzungen der Finger der mit dieser Arbeit betrauten Personen führt bzw. das Tragen von Arbeitshandschuhen erforderlich macht. Schließlich besitzen die bekannten Brandsohlen nur ein unzureichendes Wärmeisoliervermögen.

Der Erfindung liegt die Aufgabe zugrunde, eine Brandsohle zu schaffen_{"}die eine elastische Abstützung des Fußes gewährleistet bzw. die durch den Polyurethankörper bewirkte elastische Abstützung des Fußes nicht in unerwünschter Weise wieder unwirksam macht, und die wärme-und kälteisolierend wirkt. Zur Lösung dieser Aufgabe wird vorgeschlagen, daß zumündest der obere Bereich des Vlieses, der der Oberseite der Brandsohle, auf welcher Oberseite der Fuß aufruht, benachbart ist, mit einer Dispersion oder Emulsion imprägniert ist, welche mindestens 1 Gew.%, vorzugsweise 1 bis 5 Gew.-%, Mikrohohlkugeln enthält, deren dünne Hülle aus einem Vinylidenchlorid-Copolymerisat besteht und die mit einem Gas gefüllt sind. Da diese Mikrohohlkugeln eine dünne, elastische, geschlossene Hülle aufweisen und ein Gas enthalten, wirken diese Mikrohohlkugeln wie Gaspolster, es wird somit eine elastische, nachgiebige Abstützung der Fußsohle auch durch die erfindungsgemäße Brandsohle gewährleistet. Trotzdem wird ein unerwünschtes Hindurchtreten des polyurethanbildenden Materiales beim Schäumvorgang durch die erfindungsgemäße Brandsohle ebenso wie bei den bekannten starren und steifen Brandsohlen verhindert.

Bei Verwendung der erfindungsgemäßen Brandsohle wird also die Elastizität des das Fußbett und/oder die Laufsohle bildenden Polyurethankörpers nicht aufgehoben, so daß der mit einer solchen Brandsohle versehene Schuh hervorragende druckelastische und trittelastische Eigenschaften besitzt.

Das in die Mikrohohlkugeln eingeschlossene Gas wirkt weiters thermisch isolierend, so daß bei Verwendung der er-findungsgemäßen Brandsohle ein angenehmes Tragegefühl erzielt wird. Schließlich wird auch das Gewicht der erfindungs- gemäßen Brandsohle, bei welcher die beigemengten Mikrohohlkugeln 6 bis 36 % des Gesamtvolumens der Brandsohle ausfüllen, beträchtlich reduziert. Das Annähen des Schuhoberteiles wird gleichfalls bei der erfindungsgemäßen Brandsohle wesentlich erleichtert.

Die Verwendung entsprechender Mikrohohlkugeln ist zwar an sich aus der AT-B-366 565 bekannt, allerdings nur bei einer Laufsohle. Daher coirken hier die Mikrohohlkugeln auch nicht als Blockierung gegen das Eindringen des die Laufsohle bildenden Polyurethanschaumes, wie dies bei der Erfindung der Fall ist, da die Kugeln bei diesem Stand der Technik selbst im Polyurethanschaum eingebettet sind.

Gemäß einer bevorzugten Ausführungsform der Erfindung ist im Vlies etwa parallel zur Ober-und Unterseite der Brandsohle eine Verstärkungseinlage angeordnet, wobei vorzugsweise die Fasern des Vlieses die Verstärkungseinlage zumindest teilweise durchsetzen. Dadurch wird die erfindungsgemäße Brandsohle extrem reißfest und dehnungsfest gemacht, so daß eine Zerstörung der Mikrohohlkugeln auch bei starken Beanspruchungen der Brandsohle nicht erfolgt.

Das die Brandsohle bildende Vlies kann zur Gänze mit der die Mikrohohlkugeln aufweisenden Dispersion oder Emulsion imprägniert sein. Zweckmäßig ist jedoch eine Anordnung, bei welcher lediglich der der Oberseite der Brandsohle benachbarte Bereich des Vlieses, vorzugsweise etwa bis zur Verstärkungseinlage, soferne eine solche vorgesehen ist, mit der Dispersion oder Emulsion imprägniert, wogegen der untere Bereich des Vlieses in dem Polyurethankörper verankert ist. Dadurch wird eine hervorragende Verbindung zwischen der Brandsohle und dem Polyurethankörper beim Anschäumen desselben an die Unterseite der Brandsohle erzielt, vor allem dann, wenn sich einzelne Fasern des Vlieses durch die Verstärkungseinlage hindurcherstrecken, da dann diese Fasern teilweise in der verfestigten, die Mikrohohlkugeln enthaltenden Dispersion oder Emulsion verankert sind, teilweise in dem Polyurethankörper.

Das Vlies besteht zweckmäßig aus Polyesterfasern oder Polyamidfasern oder Polyacrylfasern, wobei auch Mischungen dieser Fasern verwendet werden können.

Besonders günstige Resultate werden erzielt, wenn das Vlies vor seiner Imprägnierung ein Flächengewicht zwischen 120 und 360 g/m², vorzugsweise zwischen 140 und 200 g/m² aufweist. Zweckmäßig ist hiebei das Vlies in einer Menge von 55 bis 87 Gew.-% vorgesehen.

Die Verstärkungseinlage kann aus einem Gewebe, beispielsweise einem Gittergewebe oder einem Bändchengewebe, oder aus einem Gewirke gebildet sein, Zweckmäßig besteht die Verstärkungseinlage aus Polypropylenfasern mit einem Flächengewicht zwischen 72 und 165 g/m², vorzugsweise zwischen 85 und 115 g/m2.

Als Dispersion zur Imprägnierung des Vlieses wird zweckmäßig eine Kunststoffdispersion, vorzugsweise eine Polymerdispersion, verwendet, es kann aber auch das Vlies mit einer Dispersion auf der Basis Naturkautschuk oder synthetischer Kautschuk imprägniert sein.

Gute Resultate werden erzielt, wenn der Durchmesser der Mikrohohlkugeln zwischen 0,01 und 1 mm beträgt, wobei vorzugsweise Mikrohohlkugeln unterschiedlichen Durchmessers vorgesehen sind. Mikrohohlkugeln der genannten Größe bewirken eine gute trittelastische Abstützung der Fußsohle, ohne daß an der Oberseite der Brandsohle durch die Mikrohohlkugeln Erhebungen entstehen, welche als störend empfunden werden. Werden Mikrohohlkugeln unterschiedlichen Durchmessers verwendet, so fügen sich die Mikrohohlkugeln kleineren Durchmessers in die Zwischenräume zwischen den Mikrohohlkugeln größeren Durchmessers ein, so daß eine gleichmäßige Gesamtverteilung der Mikrohohlkugeln in der Brandsohle erfolgt.

Die Oberseite, auf welcher der Fuß aufruht, der Brandsohle kann gegebenenfalls mit einer Abdeckung beispielsweise aus textilem Material versehen sein.

Beim Herstellen der erfindungsgemäßen Brandsohle kann so vorgegangen werden, daß das vorzugsweise aus synthetischen Fasern bestehende Vlies zumindest teilweise mit einer Dispersion oder Emulsion imprägniert wird, in welcher ein Treibmittel enthaltende Kompaktteilchen aus Vinylidenclorid-Copolymerisat enthalten sind, und daß anschließend das so imprägnierte Vlies auf eine Temperatur von mehr als 75° C erwärmt wird, wobei sich die Mikrohohlkugeln aus den ein bilden. Dadurch, daß sich die Mikrohohlkugeln aus den ein Treibmittel enthaltenden Kompaktteilchen infolge der Wärmezufuhr in situ bilden, wird eine gleichmäßig verteilte, eng aneinanderliegende Anordnung der Mikrohohlkugeln verschiedenen Durchmessers gewährleistet.

Die Kompaktteilchen, die durch Wärmezufuhr die Mikrohohlkugeln bilden, sind unter dem Warenzeichen EXPANCEL bekannt und von der Firma Kema Nord in Sundsvall (Schweden) zu beziehen.

Die Bildung der Mikrohohlkugeln in situ kann bei der Trockung einer wässerigen Dispersion bei gleichzeitiger Wärmezufuhr erfolgen. In diesem Fall muß eine Dispersion mit duroplastischen Eigenschaften, beispielsweise eine aus Melaminharzen oder anderen Aminoplasten bestehende Dispersion verwendet werden.

Es kann aber auch erst nach Trocknung der Dispersion die Bildung der Mikrohohlkugeln in situ durch eine Erwärmung auf eine Temperatur von mehr als 85°C erfolgen. Damit sich nach bereits erfolgter Trocknung der Dispersion die Mikrohohlkugeln noch bilden können, ist es erforderlich, eine Dispersion mit thermoplastischen Eigenschaften zu verwenden, beispielsweise eine aus Polyacrylsäureester oder aus Polyvinylacetat bestehende Dispersion.

Nach einem anderen Verfahren zur Herstellung der Brandsohle wird das Vlies zumindest teilweise mit einer Dispersion oder Emulsion imprägniert, welche bereits fertige Mikrohohlkugeln enthält, deren dünne Hülle aus Vinylidenchlorid-Copolymerisat besteht und deren hohler Kern ein Gas enthält, worauf die Dispersion trocknen gelassen wird. Eine solche Vorgangsweise empfiehlt sich vor allem dann, wenn nicht das gesamte Vlies, sondern nur der obere Bereich desselben etwa bis zur Mitte, wo sich vorzugsweise die Verstärkungseinlage befindet, imprägniert werden soll. Die Dispersion oder Emulsion wird in diesem Fall zweckmäßig mit einer Rakel auf das Vlies aufgebracht.

Die Erwärmung und/oder Trocknung der Dispersion oder Emulsion erfolgt vorzugsweise in einem Hochfrequenzfeld. Dadurch wird der Vorteil erzielt, daß an allen Stellen des Vlieses eine gleichmäßige Erwärmung stattfindet, so daß auch eine gleichmäßige Trocknung der Dispersion oder Emulsion sowohl an der Oberfläche als auch im Inneren erfolgt. Bei Herstellung der Mikrohohlkugeln in situ werden diese weiters bei Verwendung eines Hochfrequenzfeldes überall gleichzeitig gebildet und sind daher gleichmäßig im Vlies verteilt.

Zweckmäßig ist es, das Vlies vor dem Imprägnieren zu verfestigen, beispielsweise dadurch, daß man dieses Vlies wenigstens einmal nadelt.

In der Zeichnung ist die Erfindung anhand von Ausführungsbeispielen schematisch veranschaulicht. Fig. 1 zeigt einen Längsschnitt durch einen mit einer erfindungsgemäßen Brandsohle ausgestatteten Schuh. Fig. 2 zeigt in vergrößer-ter Darstellung eine erfindungsgemäß ausgebildete Brandsohle mit daran angeschäumtem Polyurethankörper im Schnitt. Fig. 3 stellt eine weitere Ausführungsform der erfindungs-gemäßen Brandsohle mit daran angeschäumtem Polyurethankörper im Schnitt dar.

Der in Fig. 1 dargestellte Schuh weist eine Brandsohle 1 auf, welche mit einem Schuhoberteil 2 durch eine Naht 3 verbunden ist. Die Oberseite 4 der Brandsohle, auf welcher der Fuß aufruht, kann durch eine Abdeckung 5 aus flächigem Material abgedeckt sein. An der Unterseite 6 der Brandsohle 1 ist ein das Fußbett bildender Polyurethankörper 7 angeschäumt, welcher an seiner Unterseite die Laufsohle 8 trägt. Die Laufsohle 8 kann auch einstückig mit dem Polyurethankörper 7 ausgebildet sein bzw. aus dem Polyurethankörper 7 bestehen.

Wie aus den Fig. 2 und 3 hervorgeht, besteht die Brandsohle 1 aus einem Vlies 9 aus synthetischen Fasern, in dem, etwa in der Mitte zwischen der Oberseite 4 und der Unterseite 6, eine Verstärkungseinlage 10 angeordnet ist, die aus einem Gewebe, beispielsweise einem Bändchengewebe, oder einem Gewirke aus synthetischen Fasern besteht. Die Fasern des Vlieses 9 verlaufen teilweise von der Oberseite 4 zur Unterseite 6 der Brandsohle 1 und durchsetzen hiebei die Verstärkungseinlage 10.

Bei der Ausführungsform nach Fig. 2 ist das Vlies 9 zur Gänze mit einer Dispersion oder Emulsion imprägniert, welche mindestens 1 Gew.- % Mikrohohlkugeln 11 enthält, deren dünne Hülle aus Vinylidenchlorid-Copolymerisat besteht und deren hohler Kern ein Gas enthält. An der Unterseite 6 der Brandsohle 1 ist der Polyurethankörper 7 angeschäumt.

Mikrohohlkugeln der erwähnten Art sind bereits bekannt und beispielsweise in der Literaturstelle Modern Plastics, August 1969, Seiten 55 bis 57 beschrieben.

Die Ausführungsform nach Fig. 3 unterscheidet sich von der Ausführungsform nach Fig. 2 dadurch, daß lediglich der der Oberseite 4 benachbarte Teil des Vlieses 9 etwa bis zur Verstärkungseinlage 10 mit einer Dispersion imprägniert ist, welche die erwähnten Mikrohohlkugeln besitzt. Der unterhalb der Verstärkungseinlage 10 befindliche, nicht imprägnierte Bereich des Vlieses 9 wird bei dieser Ausführungsform in den Polyurethanteil 7 eingebettet, wodurch sich eine noch bessere Verbindung zwischen der Brandsohle und dem Polyurethanteil 7 ergibt. ^{.}

Bei der Herstellung der Brandsohle kann so vorgegangen werden, daß das Vlies 9 mit der Verstärkungseinlage 10 versehen wird und anschließend mit einer Dispersion imprägniert wird, in der ein Treibmittel enthaltende Kompaktteilchen aus Vinylidenchlorid-Copolymerisat enthalten sind. An-schließend wird das imprägnierte Vlies 9 auf eine Temperatur von mehr als 75°C erwärmt, wobei sich die Mikrohohlkugeln in situ bilden.

Die Bildung der Mikrohohlkugeln in situ kann gleichzeitig mit der Trocknung der wässerigen Dispersion durch Wärmezufuhr erfolgen. Vorzugsweis erfolgt die Wärmezufuhr im Hochfrequenzfeld. Dies bringt den Vorteil mit sich, daß an allen Stellen des Vlieses eine gleichmäßige Erwärmung stattfindet und dadurch auch die Mirohohlkugeln überall gleichzeitig gebildet werden.

Wenn die Bildung der Mikrohohlkugeln in situ gleichzeitig mit der Trocknung der wässerigen Dispersion erfolgt, so muß eine Dispersion mit duroplastischen Eigenschaften, beispielsweise eine aus Melaminharzen oder anderen Aminoplasten bestehende Dispersion verwendet werden.

Es kann aber auch die Bildung der Mikrohohlkugeln aus den Kompaktteilchen erst nach bereits erfolgter Trocknung der Dispersion erfolgen. In diesem Fall ist es erforderlich, eine Dispersion mit thermoplastischen Eigenschaften zu verwenden, beispielsweise eine als Polyacrylsäureester oder Polyvinylacetat bestehende Dispersion.

Zweckmäßsig ist es, das Vlies 9 vor dem Imprägnieren zu verfestigen, beispielsweise dadurch, daß man dieses Vlies 9 wenigstens einmal nadelt.

Es kann aber auch so vorgegangen werden, daß das Vlies 9 mit einer Dispersion imprägniert wird, welche bereits fertige Mikrohohlkugeln 11 enthält. Dies ist beispielsweise bei der Ausführungsform nach Fig. 3 zweckmäßig, wo lediglich der ober Bereich des Vlieses 9 imprägniert wird. Die mit fertigen Mikrohohlkugeln 11 versehene Dispersion wird in diesem Falle beispielsweise mittels einer Rakel auf das Vlies aufgetragen und trochnen gelassen. Nach dem Trocknen wird die so gebildete Brandsohle mit dem Schuhoberteil 2 verbunden und anschließend an die Unterseite der Brandsohle 1 das polyurethanbildende Material angeschäumt, aus welchem der Teil 7 gebildet wird, welcher das Fußbett und/oder die Laufsohle bildet.

## Patentansprüche

1. Brandsohle für Schuhe, insbesondere für solche, bei welchen nach der Verbindung der Brandsohle (1) mit dem Schuhoberteil (2), beispielsweise durch eine Naht (3), ein die Laufsohle und/oder das Fußbett bildender Körper (7) aus Polyurethan an die Unterseite (6) der Brandsohle (1) angeschäumit wird, die aus einem, vorzugsweise aus synthetischen Fasern bestehenden, Vlies (9), einem Binder und aus Füllstoffen gebildet ist, dadurch gekennzeichnet, daß zumindest der obere Bereich des Vlieses (9), der der Oberseite (4), auf welcher der Fuß aufruht, benachbart ist, mit einer Dispersion oder Emulsion imprägniert ist, welche mindestens 1 Gew.-%, vorzugsweise 1 bis 5 Gew.-%, Mikrohohlkugeln (11) enthält, deren dünne Hülle aus einem Vinylidenchlorid-Copolymerisat besteht und die mit einem Gas gefüllt sind.

2. Brandsohle nach Anspruch 1, dadurch gekennzeichnet, daß im Vlies (9) etwa parallel zur Ober- und Unterseite (4,6) der Brandsohle (1) eine Verstärkungseinlage (10) angeordnet ist, wobei vorzugsweise die Fasern des Vlieses (9) die Verstärkungseinlage (10) zumindest teilweise durchsetzen.

3. Brandsohle nach Anspruch 1 oder 2, dadurch gekennzeichnet, daß lediglich der der Oberseite (4) der Brandsohle (1) benachbarte Bereich des Vlieses (9), vorzugsweise etwa bis zur Verstärkungseinlage (10), mit der Dispersion oder Emulsion imprägniert ist, wogegen der untere Bereich des Vlieses (9) in dem Polyurethankörper (7) verankert ist.

4. Brandsohle nach Anspruch 1, 2 oder 3, dadurch gekennzeichnet, daß das Vlies (9) aus Polyesterfasern und/oder Polyamidfasern und/oder aus Polyacrylfasern besteht.

5. Brandsohle nach einem der Ansprüche 1 bis 4, dadurch gekennzeichnet, daß das Vlies vor seiner Imprägnierung ein Flächengewicht zwischen 120 und 360 g/m², vorzugsweise zwischen 140 und 200 g/m² aufweist.

6. Brandsohle nach einem der Ansprüche 1 bis 5, dadurch gekennzeichnet, daß das Vlies (9) in einer Menge zwischen 55 und 87 Gew.-% vorgesehen ist.

7. Brandsohle nach einem der Ansprüche 1 bis 6, dadurch gekennzeichnet, daß die Verstärkungseinlage (10) aus einem Gewebe, beispielsweise einem Gittergewebe oder einem Bändchengewebe, oder aus einem Gewirke besteht.

8. Brandsohle nach einem der Ansprüche 1 bis 7, dadurch gekennzeichnet, daß die Verstärkungseinlage (10) aus Polypropylenfasern mit einem Flächengewicht zwischen 72 und 165 g/m², vorzugsweise zwischen 85 und 115 g/m² besteht.

9. Brandsohle nach einem der Ansprüche 1 bis 8, dadurch gekennzeichnet, daß das Vlies(9) mit einer Kunststoffdispersion, vorzugsweise einer Polymerdispersion, imprägniert ist.

10. Brandsohle nach einem der Ansprüche 1 bis 9, dadurch gekennzeichnet, daß das Vlies (9) mit einer Dispersion auf der Basis Naturkautschuk oder synthetischer Kautschuk imprägniert ist.

11. Brandsohle nach einem der Ansprüche 1 bis 10, dadurch gekennzeichnet, daß das Vlies (9) mit einer Dispersion mit duroplastischen Eigenschaften, beispielsweise mit einer Dispersion aus Melaminharzen oder anderen Aminoplasten, imprägniert ist.

12. Brandsohle nach einem der Ansprüche 1 bis 10, dadurch gekennzeichnet, daß das Vlies (9) mit einer Dispersion mit thermoplastischen Eigenschaften, beispielsweise mit einer Dispersion aus Polyacrylsäureester oder Polyvinylacetat, imprägniert ist.

13. Brandsohle nach einem der Ansprüche 1 bis 12, dadurch gekennzeichnet, daß der Durchmesser der Mikrohohlkugeln (11) zwischen 0,01 und 1 mm beträgt, wobei vorzugsweise Mikrohohlkugeln unterschiedlichen Durchmessers vorgesehen sind.

14. Brandsohle nach einem der Ansprüche 1 bis 13, dadurch gekennzeichnet, daß ihre Oberseite (4), auf welcher der Fuß aufruht, mit einer Abdeckung (5) beispielsweise aus textilem Material versehen ist.

15. Brandsohle nach einem der Ansprüche 1 bis 14, dadurch gekennzeichnet, daß ihre Gesamtstärke zwischen 2 und 4,5 mm beträgt.

16. Brandsohle nach einem der Ansprüche 1 bis 15, dadurch gekennzeichnet, daß ihr Gesamtflächengewicht bei einer Stärke von 4,5 mm im trockenen Zustand unter 950 g/m² liegt.

17. Verfahren zur Herstellung einer Brandsohle nach einem der Ansprüche 1 bis 16, dadurch gekennzeichnet, daß ein vorzugsweise aus synthetischen Fasern bestehendes Vlies (9) zumindest teilweise mit einer Dispersion oder Emulsion imprägniert wird, in welcher ein Treibmittel enthaltende Kompaktteilchen aus Vinylidenchlorid-Copolymerisat enthalten sind, und daß anschließend das so imprägnierte Vlies (9) auf eine Temperatur von mehr als 75° C erwärmt wird, wobei sich die Mikrohohlkugeln (11) in situ bilden.

18. Verfahren nach Anspruch 17, dadurch gekennzeichnet, daß die Bildung der Mikrohohlkugeln (11) bei der Trocknung einer wässerigen Dispersion mit duroplastischen Eigenschaften erfolgt, welche vorzugsweise eine Härte von mehr als 96 Shore A aufweist.

19. Verfahren nach Anspruch 17, dadurch gekennzeichnet, daß die Bildung der Mikrohohlkugeln (11) nach der Trocknung einer Dispersion mit thermoplastischen Eigenschaften durch Erwärmung auf eine Temperatur von mehr als 85° C erfolgt.

20. Verfahren zur Herstellung einer Brandsohle nach einem der Ansprüche 1 bis 16, dadurch gekennzeichnet, daß das Vlies (9) zumindest teilweise mit einer Dispersion oder Emulsion imprägniert wird, welche Mikrohohikugein (11) enthält, deren dünne Hülle aus Vinylidenchlorid-Copolymerisat besteht und deren hohler Kern ein Gas enthält, worauf die Dispersion trocknen gelassen wird.

21. Verfahren nach Anspruch 20, dadurch gekennzeichnet, daß die Imprägnierung des Vlieses (9) etwa bis zur Mitte desselben erfolgt, wo sich vorzugsweise eine Verstärkungseinlage (10) befindet.

22. Verfahren nach einem der Ansprüche 17 bis 21, dadurch gekennzeichnet, daß die Dispersion oder Emulsion mit einer Rakel auf das Vlies (9) aufgebracht wird.

23. Verfahren nach einem der Ansprüche 17 bis 22, dadurch gekennzeichnet, daß die Erwärmung und/oder Trocknung der Dispersion oder Emulsion in einem Hochfrequenzfeld erfolgt.

24. Verfahren nach einem der Ansprüche 17 bis 23, dadurch gekennzeichnet, daß das Vlies (9) vor dem Aufbringen der Dispersion oder Emulsion, beispielsweise durch Nadeln, vorverfestigt wird.

## Claims

1. Insole for shoes, in particular for such shoes in which after having connected the insole (1) with the shoe upper (2), for example by means of a seam (3), there is applied by foaming operation to the bottom side (8) of the insole (1), which is formed of a fleece (9), preferably consisting of synthetic fibres, of a binder and of fillers, a body (7), forming the running sole and/or the foot bed, of polyurethane, characterized in that at least the upper area, located adjacent the upper side (4) supporting the foot, of the fleece (9) is impregnated with a dispersion or emulsion containing at least 1 percent by weight, preferably 1 to 5 percent by weight, of hollow microspheres (11), the thin shell of which consists of a vinylidene chloride copolymer and which are filled with a gas.

2. Insole as claimed in claim 1, characterized in that a reinforcing insert (10) is arranged within the fleece (9) in approximately parallel relation to the upper and the lower side (4, 8) of the insole (1), the fibres of the fleece (9) extending at least partially through the reinforcing insert (10).

3. Insole as claimed in claim 1 or 2, characterized in that only that area of the fleece (9), which is located adjacent the upper side (4) of the insole (1) is, preferably till the reinforcing insert (10), impregnated with the dispersion or emulsion, whereas the lower area of the fleece (9) is anchored within the body (7) of polyurethane.

4. Insole as claimed in claim 1, 2 or 3, characterized in that the fleece (9) consists of polyester fibres and/or of polyamide fibres and/or of polyacrylic fibres.

5. Insole as claimed in any of claims 1 to 4, characterized in that the fleece has, prior to being impregnated, a weight per unit area between 120 and 380 g/m², preferably between 140 and 200 g/ₘ2.

6. Insole as claimed in any of claims 1 to 5, characterized in that the fleece (9) is provided in an amount between 55 and 87 percent by weight.

7. Insole as claimed in any of claims 1 to 8, characterized in that the reinforcing insert (10) consists of a woven fabric, for example a grid fabric or a fabric of small ribbons, or of a knitted fabric.

8. Insole as claimed in any of claims 1 to 7, characterized in that the reinforcing insert (10) consists of polypropylene fibres and has a weight per unit area between 72 and 185 g/m², preferably between 85 and 115 g/m2.

9. Insole as claimed in any of claims 1 to 8, characterized in that the fleece (9) is impregnated with a dispersion of synthetic plastics material, preferably with a dispersion of a polymer.

10. Insole as claimed in any of claims 1 to 9, characterized in that the fleece (9) is impregnated with a dispersion based on natural rubber or synthetic rubber.

11. Insole as claimed in any of claims 1 to 10, characterized in that the fleece (9) is impregnated with a dispersion having heat-setting properties, for example with a dispersion of melamine resins or other aminoplasts.

12. Insole as claimed in any of claims 1 to 10, characterized in that the fleece (9) is impregnated with a dispersion having thermoplastic properties, for example with a dispersion of a polyacrylic acid ester or of polyvinyl acetate.

13. Insole as claimed in any of claims 1 to 12, characterized in that the diameter of the hollow microspheres (11) is between 0.01 and 1 mm, noting that preferably hollow microspheres of different diameter are provided.

14. Insole as claimed in any of claims 1 to 13, characterized in that its upper side (4) supporting the foot is provided with a cover layer (5), for example of a textile material.

15. Insole as claimed in any of claims 1 to 14, characterized in that its total thickness is between 2 and 4.5 mm.

16. Insole as claimed in any of claims 1 to 15, characterized in that its total weight per unit area is, based on a thickness of 4.5 mm, below 950 g/m² in the dry condition.

17. Process for producing an insole as claimed in any of claims 1 to 18, characterized in that a fleece (9), preferably consisting of synthetic fibres, is at least partially impregnated with a dispersion or emulsion containing compact particles, containing an inflating agent, of a vinylidene chloride copolymer and that subsequently the thus impregnated fleece (9) is heated to a temperature of more than 75 °C, whereby the hollow microspheres (11) are formed in situ.

18. Process as claimed in claim 17, characterized in that the hollow microspheres (11) are formed on drying an aqueous dispersion having heat-setting properties and having a hardness of more than 98 Shore A.

19. Process as claimed in claim 17, characterized in that the hollow microspheres (11) are formed after drying a dispersion having thermoplastic properties by heating to a temperature of more than 85 °C.

20. Process for producing an insole as claimed in any of claims 1 to 18, characterized in that the fleece (9) is at least partially impregnated with a dispersion or emulsion containing hollow microspheres (11), the thin shell of which consists of a vinylidene chloride copolymer and the hollow core of which contains a gas, whereupon the dispersion is allowed to dry.

21. Process as claimed in claim 20, characterized in that impregnation of the fleece (9) is effected till approximately the center thereof, where is, preferably, located a reinforcing insert (10).

22. Process as claimed in claims 17 to 21, characterized in that the dispersion or emulsion is applied to the fleece (9) by means of a wiper.

23. Process as claimed in any of claims 17 to 22, characterized in that heating and/or drying of the dispersion or emulsion is effected within a high frequency field.

24. Process as claimed in any of claims 17 to 23, characterized in that the fleece (9) is, prior to applying the dispersion or emulsion, pre- consolidated, for example by needling.

## Revendications

1. Semelle première pour chaussures en particulier pour celles dans lesquelles, après l'assemblage de la semelle première (1) à la tige de chaussure (2), par exemple par une couture (3), on fait mousser sur la face inférieure (6) de la semelle première (1) un corps (7) en polyuréthanne formant la semelle et/ou l'appui du pied, qui est formée d'une toison (9), de préférence formée de fibres synthétiques, d'un liant et de charges, caractérisée en ce qu'au moins la région supérieure de la toison (9) qui est voisine de la face supérieure (4) sur laquelle repose le pied, est imprégnée d'une dispersion ou émulsion qui contient au moins 1 % en poids, de préférence 1 à 5 % en poids, de microsphères creuses (11) dont l'enveloppe mince est formée d'un produit de copolymérisation de chlorure de vinylidène et qui sont remplies d'un gaz.

2. Semelle première selon la revendication 1, caractérisée en ce que dans la toison (9) est disposée, à peu près parallèlement aux faces supérieure et inférieure (4,6) de la semelle première (1), une couche intercalaire de renforcement (10), les fibres de la toison (9) traversant, de préférence au moins partiellement la couche intercalaire de renforcement (10).

3. Semelle première selon l'une des revendications 1 et 2, caractérisée en ce que seule la région de la toison (9) qui est voisine de la face supérieure (4) de la semelle première (1) est imprégnée de la dispersion ou émulsion, de préférence à peu près jusqu'à la couche intercalaire de renforcement (10), tandis que la région inférieure de la toison (9) est ancrée dans le corps en polyuréthanne (7).

4. Semelle première selon l'une quelconque des revendications 1, 2 et 3, caractérisée en ce que la toison (9) est formée de fibres de polyester et/ou de fibres de polyamide et/ou de fibres polyacryliques.

5. Semelle première selon l'une quelconque des revendications 1 à 4, caractérisée en ce que la toison, avant son imprégnation, présente une masse surfacique de 120 à 360 g/m², de préférence de 140 à 200 g/m².

6. Semelle première selon l'une quelconque des revendications 1 à 5, caractérisée en ce que la toison (9) est prévue à raison de 55 à 87 % en poids.

7. Semelle première selon l'une quelconque des revendications 1 à 6, caractérisée en ce que la couche intercalaire de renforcement (10) est formée d'un tissu, par exemple d'un tissu en grille ou d'un tissu en ruban, ou d'un tricot.

8. Semelle première selon l'une quelconque des revendications 1 à 7, caractérisée en ce que la couche intercalaire de renforcement (10) est formée de fibres de polypropylène d'une masse surfacique de 72 à 165 g/m², de preférence de 85 à 115g/m2.

9. Semelle première selon l'une quelconque des revendications 1 à 8, caractérisée en ce que la toison (9) est imprégnée d'une dispersion de matière synthétique, de préférence d'une dispersionde polymère.

10. Semelle première selon l'une quelconque des revendications 1 à 9, caractérisée en ce que la toison (9) est imprégnée d'une dispersion à base de caoutchouc naturel ou de caoutchouc synthétique.

11. Semelle première selon l'une quelconque des revendications 1 à 10, caractérisée en ce que la toison (9) est imprégnée d'une dispersion à propriétés thermodurcissantes, par exemple d'une dispersion de résines de mélamine ou d'autres aminoplastes.

12. Semelle première selon l'une quelconque des revendications 1 à 10, caractérisée en ce que la toison (9) est imprégnée d'une dispersion à propriétés thermoplastiques, par exemple d'une dispersion d'ester d'acide polyacrylique ou de polyacétate de vinyle.

13. Semelle première selon l'une quelconque des revendications 1 à 12, caractérisée en ce que le diamètre des microsphères creuses (11) est de 0,01 à 1 mm, des microsphères creuses de diamètre différent étant, de préférence, prévnes.

14. Semelle première, selon l'une quelconque des revendications 1 à 13, caractérisée en ce que sa face supérieure (4), sur laquelle repose le pied, est munie d'un recouvrement (5), par exemple de matière textile.

15. Semelle première selon l'une quelconque des revendications 1 à 14, caractérisée en ce que son épaisseur totale est de 2 à 4,5 mm.

16. Semelle première selon l'une quelconque des revendications 1 à 15, caractérisée en ce que sa masse surfacique totale à l'état sec, pour une épaisseur de 4,5 mm, est inférieure à 950 g/m².

17. Procédé pour la fabrication d'une semelle première selon l'une des revendications 1 à 16, caractérisé en ce qu'on imprègne au moins partiellement une toison (9), de préférence formée de fibres synthétiques, avec une dispersion ou une emulsion dans laquelle sont contenues des particules compactes de produit de copolymérisation de chlorure de vinylidène contenant un porogène et qu'ensuite, on chauffe la toison (9) ainsi imprégnée à une température de plus de 75° C, les microsphères creuses (11) se formant in situ.

18. Procédé selon la revendication 17, caractérisé en ce que la formation des microsphères creuses (11) s'effectue lors du séchage d'une dispersion aqueuse à propriétés thermodurcissantes qui présente, de préférence, une dureté de plus de 96 Shore A.

19. Procédé selon la revendication 17, caractérisé en ce que la formation des microsphères creuses (11) s'effectue, après le séchage d'une dispersion à propriétés thermoplastiques par chauffage à une température de plus de 85°C.

20. Procédé pour la fabrication d'une semelle première selon l'une des revendications 1 à 16, caractérisé en ce que l'on imprègne au moins partiellement la toison (9) d'une dispersion ou émulsion qui contient des microsphères creuses (11), dont l'enveloppe mince est formée de produit de copolymérisation de chlorure de vinylidène et dont le coeur creux contient un gaz après quoi on laisse sécher la dispersion.

21. Procédé selon la revendication 20, caractérisé en ce que l'imprégnation de la toison (9) s'effectue à peu près jusqu'au milieu de celle-ci, où se trouve, de préférence, une couche intermédiaire de renforcement (10).

22. Procédé selon l'une quelconque des revendications 17 à 21, caractérisé en ce que l'on applique la dispersion ou émulsion sur la toison (9) avec une racle.

23. Procédé selon l'une quelconque des revendications 17 à 22, caractérisé en ce que le chauffage et/ou le séchage de la dispersion ou de l'émulsion s'effectuent dans un champ de haute frequence.

24. Procédé selon l'une quelconque des revendications 17 à 23, caractérisé en ce qu'avant d'appliquer la dispersion ou l'émulsion, on consolide préalablement la toison (9), par exemple par aiguilletage.
